# FASCICULE DE BREVET EUROPEEN

(11) **EP 3 176 653 B1**
(45) Date de publication et mention de la délivrance du brevet: **26.09.2018**
(21) Numéro de dépôt: 16200708.2
(22) Date de dépôt: 25.11.2016
(51) Int. Cl.: G04G 17/08, G04B 43/00, C22C 38/00, C22C 38/02, C22C 38/04, C22C 38/48, C22C 38/52, C22C 38/60

(54) **COMPOSANT HORLOGER AYANT UNE FONCTION DE BLINDAGE MAGNÉTIQUE ET COMPRENANT UN ALLIAGE D'ACIER**
UHRKOMPONENTE, DIE EINE MAGNETISCHE ABSCHIRMFUNKTION HAT UND EINE STAHLLEGIERUNG UMFASST
CLOCK COMPONENT HAVING A MAGNETIC SHIELDING FUNCTION AND COMPRISING A STEEL ALLOY

(30) Priorité: 03.12.2015 CH 17662015
(43) Date de publication de la demande: 07.06.2017
(73) Titulaire: Cartier International AG, 6312 Steinhausen (CH)
(72) Inventeur: Noailles, Alexandre, 25500 Les Fins (FR); Bourgeois, Patrick, 25580 Etalans (FR); Georges, Frédéric, 25500 Morteau (FR)
(74) Mandataire: P&TS SA (AG, Ltd.)

(56) Documents cités:
- EP-A1- 0 379 061
- EP-A1- 0 640 695
- EP-A1- 1 837 414
- EP-A1- 2 447 387
- JP-A- H0 931 505
- JP-A- S5 474 220
- JP-A- H04 124 246
- JP-A- H07 157 847
- JP-A- H07 252 605
- US-A- 6 093 233

## Description

### Domaine technique

La présente invention concerne un composant horloger ayant une fonction de blindage magnétique et comprenant un alliage d'acier.

### Etat de la technique

La plupart des montres bracelets qui sont portés aujourd'hui sont fabriqués à partir de l'or, l'acier inoxydable et de titane.

Un acier inoxydable comprendra au moins 12% en poids de chrome de manière à obtenir une bonne résistance à la corrosion. En particulier, les règles suivantes sont considérées: de manière à obtenir une bonne résistance à la corrosion, le nickel est ajouté pour former une structure austénitique. Le molybdène augmente la résistance à la corrosion par piqûre en présence d'ions Cl. Les secondes phases ne sont pas favorables, telle que la Martensite induite par déformation δ-ferrite. De plus, δ-ferrite est ferromagnétique et rend l'acier moins polissable. La concentration en carbone devrait être faible autrement, à hautes températures, des carbures de chrome sont formés résultant dans une diminution du chrome dans la matrice d'acier. Les aciers austénitiques sont plus ou moins sensibles à la corrosion sous contrainte. Les variantes d'acier martensitiques sont inoxydables seulement dans la condition trempée, où le chrome est en solution.

Pour ces raisons, l'acier de type 316L (X2CrNiMo18-14-3), l'acier Acier Sandvik 1802 (AISI 431, X2CrMoTiS18-2) ou l'acier Chronifer® M-15X sont considérés comme les aciers inoxydables de choix pour les composants horlogers, où le compromis entre la fonction et la mise en forme est concernée. La mise en forme est importante puisque les boîtiers de montre sont normalement produits à partir de tôles découpées. Afin de parvenir à leur forme finale souhaitée, en fonction du type du boîtier de montre, l'acier doit être comprimé fortement à froid et, en fonction de la hauteur du boîtier, être recuit.

Afin de protéger les pièces d'un mécanisme de montre qui sont sensibles à l'influence des champs magnétiques puissants, certains fabricants de montres ont intégré une cage en fer doux dans des boîtiers de montres de titane ou en acier inoxydable de type AISI 316L, Acier Sandvik 1802 ou Chronifer® M-15X mentionné ci-dessus. Il est, par exemple, bien connu de faire des cercles d'emboitage en fer doux. Cette cage en fer doux empêche les champs magnétiques de pénétrer dans le mouvement de la montre. De la sorte, le mouvement d'une montre peut être protégé contre des champs magnétiques jusqu'à 80000 A/m.

Cependant, l'addition d'une telle cage à la montre a le désavantage de complexifier la fabrication de la montre puisque la cage en fer doux doit être terminé séparément et ensuite être incorporée dans le boîtier de la montre. La hauteur totale d'une montre bracelet peut également être significativement augmentée. De plus, le fer doux est un matériau cher, difficile à usiner et susceptible à la corrosion.

Le document JPH07157847 décrit un alliage amagnétique pour la réalisation de parties ornementales extérieures d'une pièce d'horlogerie. L'alliage a une composition par poids de, 0,01 à 0,6% de carbone, 0,05 à 2,0% de silicium, 9,0 à 20,0% de manganèse, 12,0 à 20,0% de chrome, 1,0 à 5,0% de molybdène, 0,05 à 4,0% de cuivre et 0,1 à 0,5% d'azote et le solde de fer.

### Bref résumé de l'invention

Le but de la présente invention est de fournir un composant horloger comprenant un alliage d'acier qui a non seulement des propriétés de blindage magnétique mais qui possède également de bonnes propriétés d'usinabilité, de résistance à la corrosion et de ductilité. Le composant en alliage d'acier proposé peut être poli et/ou fini selon un standard esthétique acceptable, par exemple de sorte à être éligible au Poinçon de Genève, tout en ayant un prix qui reste raisonnable.

Dans un mode de réalisation de l'invention, ce but est atteint par un composant comprenant un alliage d'acier comprenant, en poids: 17.5% de chrome; 0.3% de souffre; 0.2% d'azote; 0.2% de nickel; 0.25% de niobium et/ou de cobalt; 0.9% de silicium; 0.02% de carbone; 0.02% de phosphore et 0.4% de manganèse, le reste de l'alliage étant du fer.

Un ou des composants horlogers, tels que des composants compris à l'intérieur d'un boîtier de montre ou des éléments de boîtier d'une montre, peuvent être réalisés avec l'alliage d'acier de l'invention de manière à de ce ou ces composants jouent un rôle de blindage magnétique, sans qu'il soit nécessaire d'ajouter de composants supplémentaires à la montre.

L'invention concerne également une pièce d'horlogerie (par exemple une montre) comprenant ledit composant.

### Brève description des figures

Des exemples de mise en oeuvre de l'invention sont indiqués dans la description illustrée par :
la figure 1 qui représente une vue en coupe latérale d'un boîtier de montre ;
la figure 2 sont des tableaux donnant une comparaison de certaines caractéristiques entre un alliage exemplaire selon la présente invention et plusieurs d'autres matériaux ; et
la figure 3 est une vue en coupe d'un cercle d'emboitage selon une variante de la présente invention.

### Exemple(s) de mode de réalisation de l'invention

Un alliage d'acier de référence qui comporte principalement le fer, comprend, en poids:
entre 16% et 20% de chrome;
entre 0.05% et 0.5% de souffre;
entre 0.1 % et 0.3% d'azote;
entre 0.1 % et 0.3% de nickel;
entre 0.1 % et 0.3% de niobium et/ou de cobalt;
au plus 1 % de silicium;
au plus 0.1 % de carbone; et
au plus 0.04% de phosphore.
De préférence, le reste d'alliage est essentiellement du fer.

Selon la forme d'exécution de l'invention l'alliage d'acier comprend, en poids: 17.5% de chrome; 0.3% de souffre; 0.2% d'azote; 0.2% de nickel; 0.25% de niobium et/ou de cobalt; 0.9% de silicium; 0.02% de carbone; 0.02% de phosphore; 0.4% de manganèse, le reste étant du fer.

L'alliage d'acier décrit ici a non seulement des propriétés de blindage magnétique mais possède également de bonnes propriétés d'usinabilité, de résistance à la corrosion et de ductilité. L'alliage d'acier proposé peut également être poli et/ou fini selon un standard esthétique acceptable, par exemple de sorte à être éligible au Poinçon de Genève, tout en ayant un prix qui reste raisonnable.

Une montre qui entre dans un champ magnétique de quelques centaines d'ampères par mètres (A/m) risque de s'arrêter. En effet, des pièces en l'alliage d'acier comprises and le mouvement, tel que l'échappement, sont susceptibles de s'aimanter. On distingue trois effets différents: l'effet résiduel, qui est la différence de marche avant et après le passage dans le champ magnétique; l'effet temporaire, qui est la variation de marche pendant l'exposition au champ; et l'effet d'arrêt. Selon la norme NIHS (NIHS 90-10), la montre ne doit pas s'arrêter dans un champ de 4800 A/m, et l'effet résiduel ne doit pas excéder 30 secondes par jour (s/j) pour une montre sont le mouvement a un diamètre supérieur à 20 mm et 45 s/j pour un montre plus petite.

Le tableau 1 compare différents matériaux, comprenant l'alliage d'acier selon la forme d'exécution sus décrit de l'invention, sur la base des effets mentionnés ci-dessus. Les différents matériaux ayant été utilisés pour le composant servant de "blindage" magnétique pour le mouvement de la montre.

Ces matériaux ont été testés seuls mais aussi lorsque assemblés dans une montre. En particulier, les matériaux ont été exposés à deux types de champs magnétiques et selon 6 axes (axes normés NIHS), c'est-à-dire, lorsque la montre est orientée pour que le 3 heures soit en haut, le 6 heures soit en haut, le 9 heures soit en haut, le 12 heures soit en haut, le cadran vers le haut et le fond de la boîte vers le haut. Les deux types de champs comprennent un champ homogène (bobine de Helmotz) et un champ non homogène (aimant en NdFeB). A chaque essai, a été mesuré les effets chronométriques: arrêt, résiduel et temporel. Dans le cas de l'effet chronométrique temporel, les perturbations pendant l'exposition ont aussi été mesurées. A cette fin, a été utilisé un microphone spécifique introduit dans la bobine de helmotz. Cela a permis de voir les perturbations en temps réel. A chaque essai, a également été mesuré la rémanence magnétique comprenant une mesure de l'induction magnétique induite dans le mouvement horloger et le matériau, suite à une exposition magnétique.

Selon le tableau 1, l'utilisation du laiton résulte dans l'arrêt pour un champ de 4800 A/m, un effet résiduel qui excède la valeur de 30 s/j et un effet temporaire de 30 s/j pour un champ faible (1000 A/m). Mis à part le Vacoflux®, les autres matériaux présentent de propriétés pour le blindage magnétique. En particulier, l'alliage d'acier de l'invention a un effet résiduel plus faible (3.1 s/j) que celui des autres matériaux testés.

Le tableau 2 compare les mêmes matériaux que ceux du tableau 1 selon des critères industriels tels que le prix de la matière, l'usinabilité, le vieillissement et le respect ou non de la norme Reach. L'usinabilité est classée selon trois niveaux: 1 (facile), 2 (moyen) et 3 (difficile) et le vieillissement selon qu'il y a corrosion, oxydation, ou aucun des deux (-). On constate que l'alliage d'acier de l'invention est non seulement avantageux du point de vue des propriétés de blindage magnétique mais présente également une bonne usinabilité, de bonnes propriétés en vieillissement, un prix relativement faible et répond aux normes Reach.

Selon un mode de réalisation, un composant horloger est constitué dans l'alliage d'acier de l'invention.

Selon une forme d'exécution, le composant horloger est compris à l'intérieur d'un boîtier de montre, de sorte que le composant joue un rôle de blindage magnétique pour le mouvement de la montre.

La figure 1 représente une vue en coupe latérale d'un boîtier de montre 1 renfermant un mouvement mécanique ou électronique 2. Le boitier de montre comprend une carrure 3, une glace 4 et un fond 5. Dans l'exemple particulier décrit ici, la carrure 3 est circulaire. Elle pourrait cependant présenter toute autre forme adaptée. Sont également représenté dans la figure 1 un bâti 10 du mouvement 2 dans lequel est montée une tige de remontoir 8 portant une couronne 9.

Le mouvement 5 est maintenu dans la carrure par des éléments d'emboitage comprenant un cercle d'emboitage 6. Un cadran 7 visible à travers la glace 4 dissimule au moins en partie le mouvement 2. D'autres éléments de la montre, par exemple des aiguilles, des boutons poussoirs, des cornes de bracelet, etc., ne sont pas visibles sur cette coupe ou n'ont pas été représentés par souci de simplification.

Selon une forme d'exécution, l'alliage d'acier de l'invention est utilisé pour fabriquer un composant se trouvant à l'intérieur de du boîtier de la montre et qui joue un rôle de blindage magnétique pour le mouvement 2.

Selon une variante, le cercle d'emboitage 6 est fabriqué dans l'alliage d'acier de l'invention. Le cercle d'emboitage 6 joue ainsi le rôle de blindage magnétique pour le mouvement 2. Dans ce cas, les propriétés d'effet amortissant de l'alliage d'acier, voire son élasticité, sont avantageuses.

Selon une autre variante, le cadran 7 est fabriqué dans l'alliage d'acier de l'invention.

Encore selon une autre variante, la platine et/ou les ponts du bâti 10 sont fabriqués dans l'alliage d'acier de l'invention.

L'alliage d'acier peut également être utilisé pour la fabrication de la totalité ou une combinaison de l'un de ces composants. Selon une variante, un composant horloger bi-matière ou multi-matière peut être utilisé où un des matières est l'alliage d'acier de l'invention. Par exemple, la figure 3 illustre un cercle d'emboitage 6 bi-matière comprenant une partie extérieure 11 en l'alliage d'acier de l'invention et une rondelle interne 12 en Mu-métal.

Selon une autre forme d'exécution, l'alliage d'acier de l'invention est utilisé pour fabriquer un élément du boîtier 1, tel que la totalité ou une portion de la carrure 3 et/ou le fond 5.

Le composant fabriqué dans l'alliage d'acier de l'invention présente une perméabilité suffisante aux champs magnétiques de manière à fournir une très bonne protection contre les champs magnétiques. Il est facile à usiner, est résistant à la corrosion et se prête bien au polissage.

L'alliage d'acier de l'invention peut également être utilisé pour fabriquer un dispositif de protection (non représenté) d'un spiral d'un organe réglant du mouvement 2, le dispositif de protection permettant de protéger le spiral contre les champs magnétiques.

### Numéros de référence employés sur les figures

- 1: boîtier
- 2: mouvement
- 3: carrure
- 4: glace
- 5: fond
- 6: cercle d'emboîtage
- 7: cadran
- 8: tige de remontoir
- 9: couronne
- 10: bâti
- 11: partie extérieure
- 12: rondelle interne

## Revendications

1. Composant horloger ayant une fonction de blindage magnétique et comprenant un alliage d'acier, l'alliage comprenant, en poids: 17.5% de chrome; 0.3% de souffre; 0.2% d'azote; 0.2% de nickel; 0.25% de niobium et/ou de cobalt; 0.9% de silicium; 0.02% de carbone; 0.02% de phosphore et 0.4% de manganèse, dans lequel le reste de l'alliage étant du fer.

2. Le composant horloger selon la revendication 1 où une partie du composant est fabriquée dans ledit alliage d'acier.

3. Le composant horloger selon la revendication 1 où la totalité du composant est fabriquée dans ledit alliage d'acier.

4. Le composant horloger selon l'une des revendications 1 à 3, le composant étant un cercle d'emboitage (6).

5. Le composant horloger selon l'une des revendications 1 à 3, le composant étant un cadran (7).

6. Le composant horloger selon l'une des revendications 1 à 3, le composant étant un élément du bâti (10).

7. Pièce d'horlogerie comprenant un composant selon l'une des revendications 1 à 6.

8. Utilisation d'un alliage d'acier pour blindage magnétique de pièces d'horlogerie, l'alliage comprenant, en poids: 17.5% de chrome; 0.3% de souffre; 0.2% d'azote; 0.2% de nickel; 0.25% de niobium et/ou de cobalt; 0.9% de silicium; 0.02% de carbone; 0.02% de phosphore et 0.4% de manganèse, dans lequel le reste de l'alliage étant du fer.

## Patentansprüche

1. Uhrenkomponente mit einer magnetischen Abschirmungsfunktion und umfassend eine Stahllegierung, wobei die Legierung in Bezug auf das Gewicht folgendes umfaßt: 17,5 % Chrom; 0,3% Schwefel; 0,2% Stickstoff; 0,2% Nickel; 0,25% Niob und / oder Cobalt; 0,9% Silizium; 0,02% Kohlenstoff; 0,02% Phosphor und 0,4% Mangan, wobei der Rest der Legierung Eisen ist.

2. Uhrenkomponente nach Anspruch 1, wobei ein Teil der Komponente aus der Stahllegierung hergestellt ist.

3. Uhrenkomponente nach Anspruch 1, wobei die gesamte Komponente aus der Stahllegierung hergestellt ist.

4. Uhrenkomponente nach einem der Ansprüche 1 bis 3, wobei die Komponente ein Gehäusering (6) ist.

5. Uhrenkomponente nach einem der Ansprüche 1 bis 3, wobei die Komponente ein Zifferblatt (7) ist.

6. Uhrenkomponente nach einem der Ansprüche 1 bis 3, wobei die Komponente ein Element des Rahmens (10) ist.

7. Uhr mit einer Komponente nach einem der Ansprüche 1 bis 6.

8. Verwendung einer Stahllegierung zur magnetischen Abschirmung von Uhren, wobei die Legierung in Bezug auf das Gewicht aufweist: 17,5% Chrom; 0,3% Schwefel; 0,2% Stickstoff; 0,2% Nickel; 0,25% Niob und / oder Cobalt; 0,9% Silizium; 0,02% Kohlenstoff; 0,02% Phosphor und 0,4% Mangan, wobei der Rest der Legierung Eisen ist.

## Claims

1. Watchmaking component having a magnetic shield function and comprising a steel alloy, the alloy comprising by weight: 17.5% chromium; 0.3% sulphur; 0.2% nitrogen; 0.2% nickel; 0.25% niobium and/or cobalt; 0.9% de silicon; 0.02% carbon; 0.02% phosphorous and 0.4% manganese, wherein the rest of the alloy is iron.

2. The watchmaking component according to claim 1 where a part of the component is manufactured from said steel alloy.

3. The watchmaking component according to claim 1 where the entire component is manufactured from said steel alloy.

4. The watchmaking component according to one of claims 1 to 3, the component being a casing ring (6).

5. The watchmaking component according to one of claims 1 to 3, the component being a dial (7).

6. The watchmaking component according to one of claims 1 to 3, the component being an element of the frame (10).

7. Timepiece comprising a component according to one of the claims 1 to 6.

8. Use of a steel alloy for magnetic shielding of timepieces, the alloy comprising in weight: 17.5% chromium; 0.3% sulphur; 0.2% nitrogen; 0.2% nickel; 0.25% niobium and/or cobalt; 0.9% silicon; 0.02% carbon; 0.02% phosphorous and 0.4% manganese, wherein the rest of the alloy is iron.
